# EUROPÄISCHE PATENTSCHRIFT

(11) **EP 1 961 851 B1**
(45) Veröffentlichungstag und Bekanntmachung des Hinweises auf die Patenterteilung: **07.04.2010**
(21) Anmeldenummer: 08002082.9
(22) Anmeldetag: 05.02.2008
(51) Int. Cl.: D05C 17/02

(54) **Verfahren zur Herstellung eines Tuftprodukts, Tuftprodukt und dessen Verwendung**
Method for manufacturing a tufted product, tufted product and use thereof
Procédé de fabrication d'un produit touffeté, produit touffeté et son utilisation

(30) Priorität: 12.02.2007 DE 102007006760
(43) Veröffentlichungstag der Anmeldung: 27.08.2008
(73) Patentinhaber: Carl Freudenberg KG, 69469 Weinheim (DE)
(72) Erfinder: Goffing, Norbert, 66540 Neunkirchen (DE); Löcher, Engelbert, 67551 Worms (DE); Emirze, Ararad, 67659 Kaiserslautern (DE)

(56) Entgegenhaltungen:
- GB-A- 816 185
- GB-A- 854 335
- GB-A- 1 399 830
- US-A- 3 788 364
- US-A- 4 016 316
- US-A- 4 617 218

## Beschreibung

### Technisches Gebiet

Die Erfindung betrifft ein Verfahren zur Herstellung eines Tuftprodukts, insbesondere eine danach hergestellte getuftete Teppichoberschicht, und die Verwendung eines derartigen Tuftprodukts, insbesondere einer derartigen getufteten Teppichoberschicht.

Zur Herstellung eines Tuftteppichs wird das sogenannte Tuften oder Tufting, das heißt eine Technik zur Herstellung dreidimensionaler Flächen, eingesetzt, die nach dem Prinzip einer Nähmaschine funktioniert.

Dabei bringen Tuftnadeln ein Tuftgarn in ein Grundmaterial, den sogenannten Tuftrücken, ein. Die an einer Nadelstange montierten Tuftnadeln sind in der Breite des Grundmaterials, beispielsweise eines Vliesstoffes, angeordnet und stechen gleichzeitig durch das Grundmaterial. Bevor die Tuftnadeln wieder nach oben in ihre Ausgangsstellung zurückkehren, wird das eingebrachte Tuftgam auf der Unterseite des Grundmaterials von Greifern, sogenannten Loopern, festgehalten. So entstehen Schlaufen oder Schlingen, sogenannte Noppen, die im fertigen Teppich die Sichtseite (Oberschicht) bilden.

Je nach Anwendung können diese Schlingen unter Einsatz spezieller Messer bereits während des Tuftvorgangs geschnitten werden. Dabei entsteht der sogenannte Veloursteppich, der speziell im Automobilinnenbereich bevorzugt mit einem Anteil von über 95% eingesetzt wird.

Als Tuftrücken werden häufig Vliesstoffe aus thermoplastischen Polymeren, wie zum Beispiel aus Polyethylenterephthalat(PET)-Fasern und/oder aus Polypropylen(PP)-Fasern eingesetzt, die durch Vernadelung, Punktverschweißung, mittels eines chemischen Bindemittels, mittels Bindefasern oder mittels Kombinationen von diesen Verfestigungsprozessen gebunden sind.

Die Verwendung von ausschließlich punktverschweißten oder ausschließlich bindergebundenen Vliesstoffen ist nachteilig, da sie für die Herstellung von dreidimensionalen Formteilen wegen einer schlechten Verformbarkeit, insbesondere bei der Verwendung im Automobilbereich, nicht besonders gut geeignet sind.

Beim Einsatz von herkömmlichen runden Fasern sind die Kontaktfläche und die Reibung zwischen den im Tuftrücken-Vliesstoff eingesetzten Fasern und den Tuftgarnen relativ klein, so dass die Haltekraft für das Tuftgam speziell bei komplizierten Teppichoberflächenstrukturen, wie zum Beispiel bei sogenannten Hoch-Tief-Velours- bzw. Schlingenqualitäten oder Cross-Over-Veloursqualitäten (mit Polnoppenversatz), häufig nicht ausreichend ist. Das nach dem Durchstechen und Zurückziehen der Tuftnadel in den Tuftrücken eingebrachte Tuftgam kann bereits durch die Kombination von geringen Tuftrückendichten- und Gamspannungs- sowie Garnqualitätenschwankungen seine vorgesehene Position, das heißt beispielsweise die Höhe oder Lage der Noppe, verlieren, und unter Umständen kann das Tuftgam sogar aus dem Tuftrücken herausgezogen werden. Dies kann in beiden Fällen zu deutlich sichtbaren Fehlern und zu unerwünschte Designabweichungen in der getufteten Teppichoberschicht führen.

Die bekannten als Tuftrücken eingesetzten herkömmlichen Vliesstoffe mit runden Fasern genügen daher den unterschiedlichen Anforderungen an eine besonders gute Haftung der eingetufteten Tuftgarne im Tuftrücken sowie an ein fehlerfreies Tuftbild in der Teppichoberschicht nicht immer zufriedenstellend.

Aus dem Dokument US 6,740,385 B2 ist es bekannt, die Mustergleichmäßigkeit und die Dimensionsstabilität, insbesondere die Stabilität gegen Deformationen während und nach dem Tuftvorgang dadurch zu verbessern, dass enggewebte Textilien mit einer gleichmäßigen Vliesstoffschicht aus Stapelfasern in Kontakt gebracht und miteinander verschmolzen werden.

Das Dokument GB 854,335 A beschreibt ein Verfahren zur Herstellung eines Florgewebes mit einem gemusterten Flor, das die Bildung eines Basisgewebes und die Sicherung mit Florgamen dazu umfasst, um Flore von Fasern zu erhalten, die sich von einer Seite des Basisgewebes erstrecken und wobei für bestimmte Teile des Flors synthetische Polymerfasern verwendet werden, welche vorher als Filamente oder Fasern festgelegt wurden, und wobei für bestimmte Teile des Flors synthetische Polymerfasern verwendet werden, welche erst nach der Bildung in gedrehte bzw. verdrillte Garne festgelegt werden. Das Basis- oder Rückengewebe besteht dabei aus einem Gewebe, insbesondere einem gewebten Sackleinen.

Das Dokument US 4,617,218 A offenbart ein Verfahren zur Herstellung eines getufteten Teppichs mit einem dicht gelockten Erscheinungsbild eines persischen Lammes, das folgende Schritte umfasst: a) das Stricken, Knüpfen oder Wirken eines Teppichaußengarns, zusammengesetzt aus kontinuierlichen Filamenten oder gesponnenen Stapelfasern eines thermoplastischen, synthetischen Harzes; b) das Erhitzen des Gewebes auf eine Temperatur, bei der im Garn Kurven und Knicke erzeugt werden; c) das Abkühlen des Gewebes auf Raumtemperatur; d) das Entknüpfen und Abwickeln des Garns unter Spannung zum wieder Glätten; e) das, Tuften des Garns als Außengam in ein erstes Teppichrückenmaterial und die Bildung eines geschnittenen Florteppichs; f) das Beschichten der Unterseite des Teppichs mit einem hitzeabbindenden Kleber, g) das Erhitzen des beschichteten Teppichs.
Das erste Teppichrückenmaterial ist bevorzugt hergestellt aus gewebtem Polypropylen und der zweite Rücken aus gewebter Jute.

Das Dokument US 3,788,364 A beschreibt getuftete Florgewebe und deren Rücken. Der Rücken stellt dabei ein Gewebe aus Polyolefin-Kettgarnen und - Schussgarnen dar, wobei die Kettgarne gebildet sind aus flachen Band-Monofilamenten mit einem im Wesentlichen rechteckigen Querschnitt und mit engen Abständen und wobei die Schussgame einen relativ runden Querschnitt aufweisen und im Wesentlichen (weiter) außereinanderliegende Abstände. Der Abstandsindex als Produkt der Garnbreite und der Anzahl der Garne in inch beträgt bei den Kettgamen 1,3 bis 1,6 und bei den Schussgarnen 0,15 bis 0,45, wodurch beim Tuften die Kettgarne von einem relativ großen Anteil an Tuftgarnen durchdrungen werden und die Schussgarne von einen relativ kleinen Anteil an Tuftgarnen.

Das Dokument GB 816,185 A offenbart ein Verfahren zur Herstellung von gekräuselten Garnen, wobei ein Garn in ein Rückenmaterial getuftet wird, um ein getuftetes Florgewebe zu erhalten, das genannte Florgewebe einer Behandlung unterworfen wird, bei der Schlaufen in das getuftete Garn gesetzt/genäht werden und wobei das gesetzte Garn wieder aus dem Rückenmaterial entfernt bzw. gezogen wird. Bei dem Rückenmaterial handelt es sich bevorzugt um ein Gewebe.

### Darstellung der Erfindung

Die Erfindung hat sich die Aufgabe gestellt, ein alternatives, möglichst einfaches und wirtschaftliches Verfahren zur Herstellung eines Tuftprodukts, insbesondere einer getufteten Teppichoberschicht, mit verbesserten Noppenhaftungseigenschaften anzugeben. Die nach dem Verfahren hergestellte Teppichoberschicht soll dabei insbesondere im Automobilinnenbereich oder im Objektbereich Verwendung finden. Mit dem Begriff "Objektbereich" ist gemeint, dass der Teppichbelag besonders für stark bis extrem beanspruchte Flächen ausgelegt ist, insbesondere in Büros, Hotels, Flughäfen und/oder Krankenhäusern.

Die Lösung der gestellten Aufgabe wird mit den Merkmalen des Anspruchs 1 bzw. des Anspruchs 17 erreicht.

Danach werden im Verfahren zur Herstellung eines Tuftprodukts, insbesondere einer getufteten Teppichoberschicht, spleißfähige Fasern im Tuftrücken in Form eines Vlieses oder Vliesstoffes, eingesetzt, die beim Tuften an oder im Bereich der Einstichstelle des Tuftrückens aufspleißen.

Unter Fasern werden hier Stapelfasern oder Endlosfasern, sogenannte Filamente, verstanden. Die Fasern können ebenfalls zu Vliesen, insbesondere zu verfestigten Vliesen, den Vliesstoffes, zusammengelegt sein.

Die mechanische Belastung des Einstechens der Tuftnadeln in die Fasern des Tuftrückens führt dazu, dass die spleißfähigen Fasern aufspleißen.

Die Folge ist, dass der Tuftrücken lokal an der Einstichstelle durch die Trennung oder den Zerfall der spleißfähigen Fasern in Einzelfilamente oder Segmente quasi verfilzt, wodurch die spezifische Faseroberfläche in diesem Bereich des Tuftrückens vergrößert und dadurch auch die Haft- und Gleitreibung zwischen den Fasern des Tuftgarns und des Tuftrückens erhöht wird.

Damit ist gewährleistet, dass das mit der Tuftnadel eingeführte Tuftgarn besonders gut im Tuftrücken haftet und ein unerwünschtes Herausziehen des Tuftgams verhindert wird.

Die Art der eingesetzten Fasern erlaubt folglich die Bildung besonders stabiler Tuftgarnschlaufen oder Noppen und die Bildung eines besonders fehlerfreien Tuftbildes im Teppich.

Die Unteransprüche stellen vorteilhafte Weiterbildungen des Erfindungsgegenstands dar.

Vorzugsweise werden dabei spleißfähige Fasern mit einem Anteil von 10 bis 100 Gew.% eingesetzt.

In bevorzugter Ausgestaltung des Verfahrens wird eine Mischung aus spleißfähigen und nicht-spleißfähigen Fasern eingesetzt. Das Verhältnis aus spleißfähigen und nicht-spleißfähigen Fasern kann abhängig von der Teppich- bzw. Tuftspezifikation eingestellt werden. Bei vergleichsweise einfachen Tuftspezifikationen, wie zum Beispiel bei geradeaus und ohne Versatz getufteter Veloursware, beträgt der Anteil an spleißfähigen Fasern bevorzugt gleich oder kleiner 50 Gew.%. Bei vergleichsweise komplizierten Tuftspezifikationen, wie zum Beispiel bei Hoch-Tief- oder Cross-Over-Veloursware, beträgt der Anteil an spleißfähigen Fasern bevorzugt gleich oder größer 75 Gew.-%.

Vorteilhafterweise werden als spleißfähige Fasern mindestens zwei miteinander unverträgliche (inkompatible) Polymerkomponenten eingesetzt.

Bevorzugt weist zumindest eine Polymerkomponente einen geringeren Gewichtsanteil auf als die andere(n) Polymerkomponente(n).

In bevorzugter Ausgestaltung des Verfahrens weist zumindest eine Polymerkomponente einen Gewichtsanteil von gleich oder kleiner 20 Gew.-% auf, bevorzugt von gleich oder kleiner 10 Gew.-%, besonders bevorzugt von gleich oder kleiner 5 Gew.%, ganz besonders bevorzugt von bis zu 3 Gew.-%, bezogen auf das Gesamtgewicht der Fasern.

Durch den minimalen Gewichtsanteil einer Komponente, insbesondere von vergleichsweise teuren Polymeren, können die Herstellungskosten für die Tuftprodukte, insbesondere für die getuftete Teppichoberschicht, reduziert werden. Ein weiteres Kostenerspamispotential besteht darin, dass man wegen der verbesserten Noppenhaftung die Menge an Fixierungsmittel oder Vorstrich, der in der Teppichindustrie üblicherweise zur endgültigen Fixierung des Teppichgarns eingesetzt wird, reduzieren kann. Zudem kann durch die Herabsetzung der erforderlichen Menge an Fixierungsmittel oder Vorstrichen, wie beispielsweise an Latexverbindungen, die Geruchs- und Emissionsbildung, insbesondere in geschlossenen Räumen, wie zum Beispiel im Fahrgastinnenraum eines Automobils, reduziert werden.

Ferner können unerwünschte Eigenschaften einer Komponente, wie beispielsweise eine niedrige Temperatur oder Flammbeständigkeit, durch den Einsatz eines lediglich minimalen Anteils dieser Komponente verringert werden. Auch kann die deutliche Herabsetzung eines Polymeranteils die Recyclingfähigkeit verbessern.

Zudem können durch den Einsatz spezifischer Gewichtsanteile der verwendeten Polymere die gewünschten Eigenschaften der Tuftprodukte, insbesondere der getufteten Teppichoberschicht, genau gesteuert werden.

In weiter bevorzugter Ausgestaltung des Verfahrens wird als Polymerkomponente mit einem geringeren Gewichtsanteil eine Polymerkomponente mit einer niedrigeren Schmelztemperatur eingesetzt.

Vorteilhafterweise wird zumindest eine Polymerkomponente, bevorzugt eine Polymerkomponente mit einem geringeren Gewichtsanteil als die andere(n) Polymerkomponente(n), als Klebe- oder Bindekomponente eingesetzt, wobei die Schmelztemperatur dieser Polymerkomponente mindestens 10°C, bevorzugt mindestens 20°C, unter der Schmelztemperatur der anderen Polymerkomponente(n) liegt.

Durch diese Maßnahme können die Eigenschaften des daraus hergestellten Tuftprodukts, insbesondere der getufteten Teppichoberschicht, beeinflusst werden, insbesondere kann dessen oder deren Grad der Verfestigung bzw. Weichheit eingestellt werden.

Bevorzugt werden die nicht-spleißfähigen Fasern ausgewählt aus Mono-, Bi-, Mehrpolymerkomponentenfasern und/oder aus Mischungen derartiger Fasern.

Die Fasern werden ferner vorzugsweise ausgewählt aus thermoplastischen Polymeren, insbesondere aus Polyestern, bevorzugt Polyethylenterephthalat (PET), aus Polyolefinen, bevorzugt Polyethylen (PE) und/oder Polypropylen (PP), aus Polylactaten und/oder aus Polyamiden (PA), bevorzugt Polyamid 6.6 (PA6.6) und/oder aus daraus abgeleiteten Copolymeren.

Für spleißfähige Bikomponentenfasem werden Kombinationen von miteinander unverträglichen (inkompatiblen) Polymerkomponenten ausgewählt, bevorzugt Kombinationen von Polyethylenterephthalat (PET) und Polypropylen (PP), von Polyethylenterephthalat (PET) und Polyamid (PA), bevorzugt Polyamid 6 oder Polyamid 6.6, und/oder von Polypropylen (PP) und Polyethylen (PE).

Als Fasern werden solche ausgewählt, die vorteilhafterweise einen Titer im Bereich von 5 bis 20 dtex aufweisen, bevorzugt von 5 bis 12 dtex.

Zur Verstärkung der Noppenhaftung werden Fasern ausgewählt, die vorzugsweise runde oder nicht-runde Querschnittsformen aufweisen. Nicht-runde Querschnittsformen führen gegenüber runden Fasern zu einer erhöhten Faser-Faser-Reibung und bedingen somit durch eine bessere Haftung untereinander eine verbesserte Noppenhaftung.

Die ausgewählten Fasern sind ferner bevorzugt massiv oder hohl ausgestaltet.

In bevorzugter Ausgestaltung des Verfahrens zur Herstellung einer Teppichoberschicht werden die Fasern in Form eines Spinnvlieses oder eines Spinnvliesstoffes als Tuftrücken eingesetzt.

Zur Bildung von Klebepunkten zwischen dem Tuftgarn und zumindest einer Polymerkomponente, insbesondere der aufgespleißten Fasern, wird die Teppichoberschicht vorzugsweise nach dem Tuften einer Wärmebehandlung unterzogen. Dadurch wird die Noppenhaftung der Teppichoberschicht weiter verbessert.

Die erfindungsgemäß hergestellten Tuftprodukte, insbesondere die getufteten Teppichoberschichten, finden bevorzugt Verwendung im Automobilinnenbereich und/oder im Objektbereich, insbesondere in Büros, Hotels, Flughäfen und/oder Krankenhäusern.

### Ausführung der Erfindung

Der Gegenstand der Erfindung wird anhand eines Beispiels näher erläutert.
- In Figur 1: ist eine REM-Aufnahme des Querschnitts segmentierter PET/PP-Piefasern mit einem Gewichtsverhältnis von 95 : 5 direkt nach dem Verspinnen in 1000-facher Vergrößerung gezeigt,
- in Figur 2: ist eine REM-Aufnahme des Querschnitts segmentierter PET/PP-Piefasern mit einem Gewichtsverhältnis von 95 : 5 nach dem Verfestigen in 1000-facher Vergrößerung gezeigt,
- in Figur 3: ist eine REM-Aufnahme eines 10-fach vergrößerten Ausschnitts der Oberfläche einer herkömmlichen Teppichoberschicht (nach dem Herausziehen des Tuftgams) gezeigt,
- in Figur 4: ist eine REM-Aufnahme eines 10-fach vergrößerten Ausschnitts der Oberfläche einer erfindungsgemäß hergestellten Teppichoberschicht (nach dem Herausziehen des Tuftgams) gezeigt,
- in Figur 5: ist eine REM-Aufnahme eines 100-fach vergrößerten Ausschnitts der Oberfläche der herkömmlichen Teppichoberschicht gemäß Figur 3 gezeigt,
- in Figur 6: ist eine REM-Aufnahme eines 100-fach vergrößerten Ausschnitts der Oberfläche der erfindungsgemäß hergestellten Teppichoberschicht gemäß Figur 4 gezeigt,
- in Figur 7: ist eine REM-Aufnahme eines 200-fach vergrößerten Ausschnitts der Oberfläche der erfindungsgemäß hergestellten Teppichoberschicht gemäß Figur 6 gezeigt.

Die Rasterelektronenmikroskop-Aufnahmen (REM-Aufnahmen) ermöglichen Aufnahmen der Faser/Vliesquerschnitte und der Oberflächenstruktur mit den entsprechenden Vergrößerungen. Die REM-Aufnahmen wurden mit einem Niederdruck-Rasterelektronenmikroskop JEOL JSM-6480LV unter einer Beschleunigungsspannung von 20 kV erstellt.

Gemäß der Erfindung werden zur Herstellung des Tuftprodukts, insbesondere der getufteten Teppichoberschicht, spleißfähige Fasern, insbesondere in Form eines Vliesstoffes, als Tuftrücken eingesetzt.

### Herstellung eines Vliesstoffes mit spleißfähigen Fasern

Ein Vliesstoff mit spleißfähigen Fasern mit einem Anteil von 100 Gew.-% wird beispielsweise wie folgt hergestellt.

### a) Flächenware

Eingesetzt werden handelsübliches Polyethylenterephthalat (PET) mit einer intrinsischen Lösungsviskosität von 0,65 und Polypropylen (PP) mit einem MFI-Wert (Melt-Flow-Index, Schmelzflussindex) von 19 g/ 10 min (230°C/ 2,16 kg) in einem Gewichtsverhältnis von 95 : 5.

Diese werden zu PET/PP-Piefasern, insbesondere mit je vier Segmenten PET und PP, ausgesponnen und auf einem Siebband mit einer Bandgeschwindigkeit von 13 m/min abgelegt.

Die gesponnenen Filamente haben einen Titerwert von 9,5 dtex mit Festigkeitswerten von 29 mN/dtex und Dehnungswerten von 135 % (DIN 53812 und DIN 53816).

### b) Vorverfestigung

Die derart hergestellte Flächenware wird durch Kalandrierung vorverfestigt, wobei eine glatte und eine aufgeraute Walze mit den Oberflächentemperaturen von 100°C eingesetzt werden und wobei der Zylinderdruck 16 bar beträgt.

### c) Verfestigung

Anschließend wird die Flächenware in einem Lufttrockner bei einer Lufttemperatur von 225°C endverfestigt.

### d) Ausrüstung

Daraufhin wird beispielsweise mit einer Sprühanlage eine wässrige Polydimethylsiloxan-Emulsion als Textilhilfsmittel (Avivage) aufgetragen, wobei die Feststoffkonzentration 5 Gew.-% und die Nassaufnahme 7 % beträgt (0,35 Gew.% Avivage bezogen auf das Vilesstoffgewicht).

Die Trocknung des mit Avivage ausgerüsteten Vliesstoffes erfolgt in einem Lufttrockner bei einer Lufttemperatur von 100°C.

Damit wird ein Vliesstoff mit einem Gewicht von 115 g/m² erhalten, der spleißfähige Fasern umfasst.

Die Figur 1 zeigt, dass zwischen den PET- und den PP-Segmenten der gesponnenen spleißfähigen PET/PP-Piefasern trotz des niedrigen Gewichtsanteils des Polypropylens (PP) eine sehr gute, das heißt eine klare Segmentierung vorliegt.

Die Figur 2 zeigt, dass nach dem Verfestigen der segmentierten PET/PP-Piefasem bereits eine leichte Vorspleißung der gesponnenen spleißfähigen PET/PP-Piefasern des Vliesstoffes durch den thermischen Verfestigungsschritt vorliegt.

### Tuften

Ein als Tuftrücken eingesetzter Vliesstoff wird mit einem handelsüblichen Tuftgarn wie folgt getuftet.
- 1/10" Teilung und in der Teppichbranche, insbesondere im Kraftfahrzeugbereich, Veloursausführung
- Stichzahl: 56/10 cm
- Tuftgarn: PA6 BCF 1300 dtex f128
- Tuftgarngewicht; 400 g/ m²

Dabei wird der Abstand der Tuftnadeln, die das Tuftgarn in den Tuftrücken, hier in den Vliesstoff-Tuftrücken, einbringen, in Bruchteilen von Zoll angegeben. 1/10° bedeutet somit 10 Nadeln pro 2,54 cm, also einen Abstand von 2,54 mm zwischen den Tuftnadeln.

Der Abstand der Stiche entlang der Länge des Tuftrückens wird als Stichlänge bezeichnet. Die Zahl der Stiche wird pro 10 Zentimeter angeben. Sie bestimmt auch die Anzahl der Schlingen oder Noppen. Andere Tuftteilungen, wie zum Beispiel 6/32", 1/8", 5/64", 1/16" oder 1/22" können ebenfalls zur Herstellung der Teppichoberschichten eingesetzt werden.

Als Tuftgarn wird ein handelsübliches PA6 BCF 1300 dtex f128 eingesetzt, das für bulked continuous filament steht, insbesondere für ein texturiertes Endlosgarn aus Polyamid 6-Gamen mit einem Titer von 1300 dtex und aus 128 Einzelfilamenten. Andere übliche Tuftgame können ebenfalls eingesetzt werden.

Bevor die Tuftnadeln wieder zurücklaufen, wird das eingebrachte Tuftgarn von Greifern festgehalten, so dass Schlaufen oder Noppen auf der Oberseite des Tuftrückens entstehen.

Auf diese Weise entsteht eine Schlingenflor-Teppichoberschicht. Wenn die Schlingen mit einem Messer aufgeschnitten werden, entsteht eine Schnittflor-Teppichoberschicht oder sogenannte Velours-Teppichoberschicht.

### Ergebnisse

Die erzielten physikalischen Werte einer derart hergestellten Teppichoberschicht, bei dem die spleißfähigen Fasern des Vliesstoffes nach dem Tuften im Bereich der Einstichstelle aufgespleißt sind, gestalten sich gegenüber einem getufteten herkömmlichen Standard-Vliesstoff Lutradur ® LDT 5312 (Freudenberg) wie folgt:

| | **erfindungsgemäß hergestellte Teppichoberschicht** | **herkömmliche Teppichoberschicht Standard-Vliesstoff Lutradur ® LDT 53 12** |
|---|---|---|
| Höchstzugkraft (Längs) [N/5 cm] (EN 29073 Teil 3) | 218 (211 - 225) | 287 (228 - 319) |
| Höchstzugdehnung (Längs) [%] (EN 29073 Teil 3) | 79 (78 - 80) | 63(54-71) |
| Weiterreißkraft (Längs) [N] (DIN 53859 Teil 3) | 295 (276 - 314) | 198(185-208) |

Die hohen Dehnungs- und Weiterreißkraftwerte zeigen, dass beim Tuften keine Schädigung der Vliesstoff-Fasern eingetreten ist,

Die Figuren 4, 6 und 7 zeigen die Oberfläche einer erfindungsgemäß hergestellten getufeten Teppichoberschicht, das heißt hier eines beispielhaft unter den oben genannten Bedingungen getufteten Vliesstoffes mit aufgespleißten PET/PP-Piefasern nach dem Herausziehen des Tuftgarns, um eine freie Fläche für die REM-Aufnahmen zu erhalten.

Die Figuren 3 und 5 zeigen im Vergleich dazu die Oberfläche einer herkömmlichen getufteten Teppichoberschicht, das heißt eines getufteten herkömmlichen Standard Vliesstoffes (Lutradur ® LDT 53 12) mit getrennt gesponnenen PET- und PP-Monofasern nach dem Herausziehen des Tuftgarns, um eine freie Fläche für die REM-Aufnahmen zu erhalten. Die Tuftbedingungen entsprechen dabei genau den gleichen Bedingungen, denen der Vliesstoff mit spleißfähigen PET/PP-Piefasern ausgesetzt wurde.

Während beim getufteten herkömmlichen Standard-Vliesstoff die Einstichstelle, das sogenannte Tuftloch, noch sehr gut sichtbar ist (Figuren 3 und 5), ziehen sich die Tuftlöcher des getufteten Vliesstoffes mit aufgespleißten Fasern nach dem Herausziehen des Tuftgarns zu kleineren Tuftlöchern zusammen (Figuren 4, 6 und 7).

Die Figuren 6 und 7 zeigen außerdem, bedingt durch das Spleißen im Bereich der Einstichstelle, dem sogenannten Tuftlochbereich, herausgedrückte PP-Faserteile, die zu einer weiteren Erhöhung der spezifischen Faseroberfläche führen.

Da die Noppenhaftung von der Haftreibung zwischen den Fasern des Tuftrückens, vorliegend des Vliesstoffes, und des Tuftgarns abhängt, ist bedingt durch die kleineren zusammengezogenen Tuftlöcher und die erhöhte spezifische Faseroberfläche bei dem getufteten Vliesstoff mit aufgespleißten Fasern, das heißt der erfindungsgemäß hergestellten Teppichoberschicht, eine im Vergleich zu dem getufteten herkömmlichen Standard-Vliesstoff verbesserte Noppenhaftung zu erwarten.

### Messung der Noppenhaftung

Um die Noppenhaftung zu messen, wird folgende Messmethode eingesetzt:

Der ungetuftete Tuftrücken, das heißt der Vliesstoff mit den spleißfähigen Fasern bzw. den nicht-spleißfähigen Fasern, der an einem Zug-Dehnungsgerät (Fa. Zwick) an einer speziellen Halterung eingespannt wird, wird von der Rückseite mit einer Einzeltuftnadel (Fa. Groz Beckert) gestochen. Anschließend wird das Garn, das auch zum Tuften eingesetzt wurde (PA6 BCF 1300 dtex 128f, Garnlänge 400 mm) in die Nadel eingefädelt, durch den Tuftrücken gezogen und parabel zum Tuftrücken an einer sehr fein auflösenden Kraftmessdose befestigt.

Anschließend wird das vorgelegte Tuftgarn durch den Vliesstoff-Tuftrücken gezogen und die dafür aufzubringende Kraft gemessen. Je höher die Kraft ist, desto höher ist die Reibung zwischen dem Tuftgam und den Fasern des Vliesstoffes und desto höher ist die Noppenhaftung.

Es wurden 10 Messungen pro Material durchgeführt, wobei jedes Mal eine definierte Garnlänge von 400 mm mit einer Zuggeschwindigkeit von 200 mm/min durch den Tuftrücken-Vliesstoff gezogen wurde. Je Messung wurde der Mittelwert der Zugkraft über die 400 mm Garnlänge gebildet. Die Kraftdose mit einer Auflösung von ± 0,1 N hatte einen Maximalwert von 2 N.

### Ergebnisse der Noppenhaftungsmessung

Die Noppenhaftungsmessung unter Einsatz des oben genannten Tuftgams (PA6 BCF 1300 dtex f128) liefert folgende Ergebnisse der spezifischen Noppenhaftung N_{spez} [N m²/ g] (in Anlehnung an EN 29073).

N_{spez} (Standard-Vliesstoff, Lutradur ® LDT 5312): 0,94 N m²/ g

N_{spez} (Vliesstoff mit aufgespleißten PET/PP-Piefasern): 0,99 N m²/ g

(mit einer Standardabweichung von 0,02 N m²/ g)

Die Messergebnisse bestätigen, dass die Noppenhaftung des getufteten Vliesstoffes mit den aufgespleißten Fasern, das heißt die der erfindungsgemäß hergestellten Teppichoberschicht, gegenüber dem getufteten herkömmlichen Standard-Vliesstoff verbessert ist.

## Patentansprüche

1. Verfahren zur Herstellung eines Tuftprodukts, insbesondere einer getufteten Teppichoberschicht, bei dem spleißfähige Fasern im Tuftrücken in Form eines Vlieses oder Vliesstoffes eingesetzt werden, die beim Tuften an und/oder im Bereich der Einstichstelle aufspleißen,

2. Verfahren nach Anspruch 1, bei dem spleißfähige Fasern mit einem Anteil von 10 bis 100 Gew.-% eingesetzt werden.

3. Verfahren nach Anspruch 1 oder 2, bei dem eine Mischung aus spleißfähigen und nicht-spleißfähigen Fasern eingesetzt wird.

4. Verfahren nach einem der Ansprüche 1 bis 3, bei dem spleißfähige Fasern ausgewählt werden aus mindestens zwei miteinander unverträglichen Polymerkomponenten.

5. Verfahren nach Anspruch 4, bei dem zumindest eine Polymerkomponente einen geringeren Gewichtsanteil aufweist als die andere(n) Polymerkomponente(n).

6. Verfahren nach Anspruch 4 oder 5, bei dem zumindest eine Polymerkomponente einen Gewichtsanteil von gleich oder kleiner 20 Gew.% aufweist, bevorzugt von gleich oder kleiner 10 Gew.-%, besonders bevorzugt von gleich oder kleiner 5 Gew.%, ganz besonders bevorzugt von gleich oder größer 3 Gew.%, bezogen auf das Gesamtgewicht der Fasern.

7. Verfahren nach einem der Ansprüche 4 bis 6, bei dem als Polymerkomponente mit einem geringeren Gewichtsanteil eine Polymerkomponente mit einer niedrigeren Schmelztemperatur eingesetzt wird.

8. Verfahren nach einem der Ansprüche 4 bis 7, bei dem zumindest eine Polymerkomponente, bevorzugt eine Polymerkomponente mit einem geringeren Gewichtsanteil als die andere(n) Polymerkomponente(n), als Klebe- oder Bindekomponente eingesetzt wird, wobei die Schmelztemperatur dieser Polymerkomponente mindestens 10°C, bevorzugt mindestens 20°C, unter der Schmelztemperatur der anderen Polymerkomponente(n) liegt.

9. Verfahren nach einem der Ansprüche 2 bis 8, bei dem die nicht-spleißfähigen Fasern ausgewählt werden aus Mono-, Bi-, Mehrpolymerkomponentenfasern und/oder aus Mischungen derartiger Fasern.

10. Verfahren nach einem der vorhergehenden Ansprüche, bei dem die Fasern ausgewählt werden aus thermoplastischen Polymeren, insbesondere aus Polyestern, bevorzugt Polyethylenterephthalat (PET), aus Polyolefnen, bevorzugt Polyethylen (PE) und/oder Polypropylen (PP), aus Polylactaten und/oder aus Polyamiden (PA), bevorzugt Polyamid 6.6 (PA6.6) und/oder aus daraus abgeleiteten Copolymeren.

11. Verfahren nach einem der vorhergehenden Ansprüche, bei dem die spleißfähigen Fasern ausgewählt werden aus Kombinationen von Polyethylenterephthalat (PET) und Polypropylen (PP), von Polyethylenterephthalat (PET) und Polyamid (PA) und/oder von Polypropylen (PP) und Polyethylen (PE).

12. Verfahren nach einem der vorhergehenden Ansprüche, bei dem als Fasern solche ausgewählt werden, die einen Titer im Bereich von 5 bis 20 dtex aufweisen, bevorzugt von 5 bis 12 dtex.

13. Verfahren nach einem der vorhergehenden Ansprüche, bei dem als Fasern solche ausgewählt werden, die runde und/oder nicht-runde Querschnittsformen aufweisen.

14. Verfahren nach einem der vorhergehenden Ansprüche, bei dem als Fasern solche ausgewählt werden, die massiv oder hohl ausgestaltet sind.

15. Verfahren nach einem der vorhergehenden Ansprüche, bei dem die Fasern in Form eines Spinnvlieses oder eines Spinnvliesstoffes eingesetzt werden.

16. Verfahren nach einem der vorhergehenden Ansprüche, bei dem das Tuftprodukt, insbesondere die getuftete Teppichoberschicht, nach dem Tuften einer Wärmebehandlung unterzogen wird.

17. Verwendung eines nach einem der Verfahrensansprüche 1 bis 16 hergestellten Tuftprodukts, insbesondere einer danach hergestellten getufteten Teppichoberschicht, im Automobilinnenbereich und/oder im Objektbereich, insbesondere in Büros, Hotels, Flughäfen und/oder Krankenhäusern.

## Claims

1. Process for producing a tufted product, more particularly a tufted face layer of a carpet, wherein splittable fibres are used in the tuftable backing in the form of a fibrous nonwoven web or nonwoven which split open at and/or in the region of the point of insertion in the course of tufting.

2. Process according to Claim 1, wherein splittable fibres are used in a proportion of 10% to 100% by weight.

3. Process according to Claim 1 or 2, wherein a mixture of splittable and non-splittable fibres is used.

4. Process according to any one of Claims 1 to 3, wherein splittable fibres are selected from at least two mutually incompatible polymeric components.

5. Process according to Claim 4, wherein at least one polymeric component has a lower weight fraction than the other polymeric component(s).

6. Process according to Claim 4 or 5, wherein at least one polymeric component has a weight fraction of not more than 20% by weight, preferably of not more than 10% by weight, more preferably of not more than 5% by weight and most preferably of not more than 3% by weight, based on the total weight of the fibres.

7. Process according to any one of Claims 4 to 6, wherein a polymeric component having a lower melting temperature is used as polymeric component having a lower weight fraction.

8. Process according to any one of Claims 4 to 7, wherein at least one polymeric component, preferably a polymeric component having a lower weight fraction than the other polymeric component(s), is used as bonding or binding component, the melting temperature of this polymeric component being at least 10°C and preferably at least 20°C below the melting temperature of the other polymeric component(s).

9. Process according to any one of Claims 2 to 8, wherein the non-splittable fibres are selected from mono-, bi-, multipolymeric component fibres and/or from mixtures of such fibres.

10. Process according to any preceding claim, wherein the fibres are selected from thermoplastic polymers, more particularly from polyesters, preferably polyethylene terephthalate (PET), from polyolefins, preferably polyethylene (PE) and/or polypropylene (PP), from polylactates and/or from polyamides (PA), preferably nylon-6,6 (PA66) and/or from copolymers derived therefrom.

11. Process according to any preceding claim, wherein the splittable fibres are selected from combinations of polyethylene terephthalate (PET) and polypropylene (PP), of polyethylene terephthalate (PET) and polyamide (PA) and/or of polypropylene (PP) and polyethylene (PE).

12. Process according to any preceding claim, wherein fibres selected have a linear density in the range from 5 to 20 dtex, preferably from 5 to 12 dtex.

13. Process according to any preceding claim, wherein fibres selected have round and/or non-round cross-sectional shapes.

14. Process according to any preceding claim, wherein fibres selected are solid or hollow.

15. Process according to any preceding claim, wherein the fibres are used in the form of a spunbonded web or of a spunbonded nonwoven.

16. Process according to any preceding claim, wherein the tufted product, more particularly the tufted face layer of a carpet, is subjected to at heat treatment after tufting.

17. Use of a tufted product produced according to any one of process Claims 1 to 16, more particularly a thereby produced tufted face layer of a carpet, in the automotive interior sector and/or in the contract sector, more particularly in offices, hotels, airports and/or hospitals.

## Revendications

1. Procédé de fabrication d'un produit tufté, en particulier d'une couche supérieure tuftée de tapis, dans lequel des fibres épissables sont utilisées dans le dos tufté sous la forme d'un feutre ou d'une toile de feutre, les fibres s'épissant lors du tuftage et/ou dans la zone occupée par les emplacements tuftés.

2. Procédé selon la revendication 1, dans lequel on utilise une proportion de 10 à 100 % en poids de fibres épissables.

3. Procédé selon les revendications 1 ou 2, dans lequel on utilise un mélange de fibres épissables et de fibres non épissables.

4. Procédé selon l'une des revendications 1 à 3, dans lequel on sélectionne les fibres épissables parmi au moins deux composants polymères non compatibles l'un avec l'autre.

5. Procédé selon la revendication 4, dans lequel la proportion en poids d'au moins un composant polymère est plus basse que celle du ou des autres composants polymères.

6. Procédé selon les revendications 4 ou 5, dans lequel la proportion en poids d'au moins un composant polymère est égale ou inférieure à 20 % en poids, de préférence égale ou inférieure à 10 % en poids, de façon particulièrement préférable égale ou inférieure à 5 % en poids et de façon plus particulièrement préférable égale ou inférieure à 3 % en poids par rapport au poids total des fibres.

7. Procédé selon l'une des revendications 4 à 6, dans lequel on utilise comme composant polymère à plus petite proportion en poids un composant polymère dont la température de fusion est plus basse.

8. Procédé selon l'une des revendications 4 à 7, dans lequel au moins un composant polymère et de préférence un composant polymère dont la proportion en poids est plus basse que celle du ou des autres composants polymères est utilisé comme composant adhésif ou de liaison, la température de fusion de ce composant polymère étant située à au moins 10°C et de préférence à au moins 20°C en dessous de la température de fusion du ou des autres composants polymères.

9. Procédé selon l'une des revendications 2 à 8, dans lequel les fibres non épissables sont sélectionnées parmi des fibres à un, deux ou plusieurs composants polymères et/ou parmi des mélanges de telles fibres.

10. Procédé selon l'une des revendications précédentes, dans lequel les fibres sont sélectionnées parmi les polymères thermoplastiques et en particulier parmi les polyesters et de préférence le poly(téréphtalate d'éthylène) (PET), parmi les polyoléfines et de préférence le polyéthylène (PE) et/ou le polypropylène (PP), parmi les polylactates et/ou parmi les polyamides (PA) et de préférence le polyamide 6.6 (PA6.6) et/ou parmi les copolymères qui en sont dérivés.

11. Procédé selon l'une des revendications précédentes, dans lequel les fibres épissables sont sélectionnées parmi des combinaisons de poly(téréphtalate d'éthylène) (PET) et de polypropylène (PP), de poly(téréphtalate d'éthylène) (PET) et de polyamide (PA) et/ou de polypropylène (PP) et de polyéthylène (PE).

12. Procédé selon l'une des revendications précédentes, dans lequel on sélectionne comme fibres des fibres dont le titre est compris dans la plage de 5 à 20 dtex et de préférence de 5 à 12 dtex.

13. Procédé selon l'une des revendications précédentes, dans lequel on sélectionne comme fibres des fibres dont la section transversale a une forme circulaire et/ou une forme non circulaire.

14. Procédé selon l'une des revendications précédentes, dans lequel on sélectionne comme fibres des fibres de configuration pleine ou creuse.

15. Procédé selon l'une des revendications précédentes, dans lequel les fibres sont utilisées sous la forme d'un feutre de filage ou d'une toile de feutre de filage.

16. Procédé selon l'une des revendications précédentes, dans lequel le produit tufté et en particulier la couche supérieure tuftée de tapis subit un traitement thermique après le tuftage.

17. Utilisation d'un produit tufté fabriqué selon l'une des revendications de procédé 1 à 16 et en particulier d'une couche supérieure tuftée de tapis fabriquée selon ces revendications dans la partie intérieure d'automobiles et/ou dans le domaine de l'équipement des bâtiments, en particulier dans des bureaux, des hôtels, des aéroports et/ou des hôpitaux.
